# EUROPÄISCHE PATENTSCHRIFT

(11) **EP 0 055 881 B1**
(45) Veröffentlichungstag und Bekanntmachung des Hinweises auf die Patenterteilung: **24.04.1985**
(21) Anmeldenummer: 81201403.3
(22) Anmeldetag: 29.12.1981
(51) Int. Cl.: C23C 22/17

(54) **Verfahren zur Behandlung von Metalloberflächen**
Method for the treatment of metal surfaces
Procédé pour le traitement de surfaces métalliques

(30) Priorität: 02.01.1981 US 222218
(43) Veröffentlichungstag der Anmeldung: 14.07.1982
(73) Patentinhaber: METALLGESELLSCHAFT AG, 60015 Frankfurt (DE); Société Continentale Parker, 92111 Clichy (FR)
(72) Erfinder: Wetzel, Raymond Lee, Southfield, Michigan 48 076 (US)
(74) Vertreter: Rieger, Harald, Dr.

## Beschreibung

Die Erfindung betrifft ein Verfahren zum Aufbringen von Umwandlungsüberzügen auf Metalloberflächen, insbesondere solchen aus Aluminium und Aluminiumlegierungen, mit Magnesium- und Phosphationen enthaltenden Behandlungsflüssigkeiten.

Metalloberflächen, z. B. aus Stahl, verzinktem Stahl, Aluminium, Aluminiumlegierungen und dergl. werden üblicherweise zur Bewahrung ihrer Einsatzfähigkeit und zur Verbesserung ihrer Erscheinung und damit zwecks Erhöhung ihres kommerziellen Wertes oberflächenbehandelt. Typische Behandlungsfolgen sind Reinigen, Bilden eines Umwandlungsüberzuges, Nachbehandeln, Trocknen und Aufbringen von organischem Schichtmaterial, z. B. Färbungsmittel, Farbe, Lack, Kunststoffüberzüge und dergl., wobei einzelne Verfahrensschritte durch Wasserspülung getrennt sind.

Um den Wasserbedarf, aber auch die Behandlungsdauer, den Chemikalienverbrauch u. a. auch durch chemischen Austrag zu reduzieren, bemüht man sich, die Zahl der Behandlungsstufen herabzusetzen. Dieses Bemühen hat zu den sogenannten Dreistufenverfahren geführt, die zunehmend an Bedeutung gewinnen. Bei den sogenannten Dreistufenverfahren wird in der ersten Stufe die Metalloberfläche gereinigt, um sie von Öl, Schmutz und Korrosionsprodukten zu befreien. Die zweite Stufe stellt eine Spülung mit Wasser dar, wobei Chemikalienreste aus der ersten Stufe von der Metalloberfläche entfernt werden. In der dritten Stufe schließlich wird die Metalloberfläche mit einer wäßrigen chemischen Reaktionslösung benetzt und der Flüssigkeitsfilm z. B. aufgetrocknet.

Durch das vorstehend geschilderte Verfahren wird auf dem Metall ein dünner, nichtmetallischer Überzug gebildet, der bei entsprechend gewählter Zusammensetzung der Behandlungsflüssigkeit und Reaktionsbedingung die Oberflächenqualität entscheidend verbessern kann. So können sich z. B. Überzüge aus Lacken, Klebern und Kunststoffen durch eine wesentlich größere Haftung und einen beachtlich erhöhten Korrosionsschutz auszeichnen, wenn sie auf derartig vorbehandeltem Metall aufgebracht werden.

In der DE-AS 17 69 582 ist beispielsweise ein Verfahren beschrieben, bei dem eine wäßrige Lösung, die sechswertiges Chrom, dreiwertiges Chrom, Alkaliionen und Siliciumdioxid in bestimmten Mengenverhältnissen enthält, auf dem Metall aufgetrocknet wird. Die gebildeten Überzüge sind z. B.. als elektrische Isolation, als Korrosionsschutz und als Haftgrund für Lacke und dergleichen gut geeignet.

Aus der US-PS 2 030 601 ist ein Verfahren bekannt, bei dem auf Eisenoberflächen hochkonzentrierte wäßrige Lösungen mit 10 bis 20 Gew.-% Phosphorsäure, 10 bis 15 Gew.-% Natriumdichromat, gegebenenfalls unter Zusatz von Kieselsäure, aufgebürstet und anschließend aufgetrocknet werden. Diese Behandlung dient zum Schutz gegen Rₒₛtbildᵤₙg.

Weiterhin ist es bekannt, Überzüge auf Metalloberflächen mit Hilfe von Überzugsmitteln herzustellen, die eine Verbindung des sechswertigen Chroms und einen polymeren organischen Stoff enthalten (sogenannte Primer) und anschließend aufgetrocknet bzw. eingebrannt werden (AT-PS 197 164).

Allen vorgenannten Verfahren ist der Nachteil gemeinsam, daß infolge der Anwesenheit von sechswertigem Chrom besondere Vorsichtsmaßnahmen bei der Applikation des Überzugsmittels und der Handhabung des beschichteten Metalles erforderlich sind und daß bei Verwendung derartig beschichteter Metalle als Behältermaterial für Lebensmittel und Getränke eine Beeinflussung des Behälterinhaltes nicht auszuschließen ist. Sofern die Überzugsmittel organische Bestandteile aufweisen, ist ein weiterer Nachteil die geringe Standzeit (Topfzeit) der Behandlungsflüssigkeiten.

Um die mit der Verwendung von sechswertiges Chrom enthaltenden Behandlungsflüssigkeiten verbundenen Nachteile zu vermeiden, ist es bereits bekannt, die gereinigte Metalloberfläche, insbesondere von Eisen, Zink und Aluminium, mit einer sauren wäßrigen Lösung, die Chrom-lll-lonen, Phosphationen und feinverteilte Kieselsäure, gegebenenfalls auch Acetat-, Maleinat-, Zink- und/oder Manganionen, enthält, zu benetzen und den Lösungsfilm aufzutrocknen (DE-OS27 11 431). Obgleich dieses Verfahren gegenüber den vorgenannten erhebliche Vorteile aufweist, ist es nachteilig, daß bei Verwendung der beschichteten Metalle als Behältermaterial eine gewisse Beeinflussung von Lebensmitteln und Getränken infolge des Chrom-III-Gehaltes der Schicht nicht gänzlich auszuschließen ist und daß die Behandlungsflüssigkeit durch Bildung von schwerlöslichem Chromphosphat zur Instabilität neigt.

Aufgabe der Erfindung ist, ein Verfahren bereitzustellen, das die bekannten, insbesondere vorgenannten Nachteile vermeidet und dennoch einfach und ohne zusätzlichen Aufwand durchführbar ist.

Die Aufgabe wird gelöst, indem das Verfahren der eingangs genannten Art entsprechend der Erfindung derart ausgestaltet wird, daß man die Metalloberflächen mit einer Behandlungsflüssigkeit in Berührung bringt, die zusätzlich Tannin enthält, chromfrei ist und einen pH-Wert von 2 bis kleiner als 7 aufweist.

Tannin, dessen Eignung zur Bildung von Konversionsüberzügen auch in Abwesenheit von Phosphationen bekannt ist, verbessert speziell bei Magnesium- und Phosphationen enthaltenden Behandlungsflüssigkeiten die Korrosionsschutzwirkung und die Lackhaftung erheblich.

I Tannine sind Gallussäurederivate mit einem Molekulargewicht von ca. 400 bis 3 000. Sie werden als hydrolisierbare oder kondensierte Tannine klassifiziert. Die hydrolysierbaren Tannine werden durch Kochen in Mineralsäure löslich gemacht, wohingegen die Kondensierten Tannine unter den gleichen Bedingungen unlöslich sind. Viele Tannine kommen in der Natur vor, beispielsweise in der Borke oder in Flechten von Mangroven, Eichen, Eukalyptus, verschiedenen Tannen, wie Hemlocktannen, Kiefern, Lärchen und Weiden. Geeignete Tannine oder Tanninsäuren sind z. B. Depsidtannin, Gallotannin, chinesisches Tannin, türkische Tanninsäure, Hamamelitanninsäure, Tanninsäure aus Chinaahorn, Kebrinsäure, Sumachtannin, Gallnußtannin, Ellagitannin, Catechintannin, Catechintanninsäure, Quebrachotann:n.

Neben den vorgenannten pflanzlichen Tanninen gibt es auch sogenannte mineralische Tannine, die Metalle, wie z. B. Chrom oder Zirkon, enthalten. Innerhalb des erfindungsgemäßen Verfahrens werden jedoch vorzugsweise die pflanzlichen Tannine, entweder die hydrolysierbaren oder kondensierten bzw. Mischungen hiervon, eingesetzt.

In bevorzugter Ausgestaltung der Erfindung werden die Metalloberflächen mit einer Behandlungsflüssigkeit in Berührung gebracht, die Magnesium in Mengen von 0,01 bis 50 g/l, vorzugsweise 0,095 bis 10 g/I, und Phosphat in Mengen von 0,01 bis 50 g/I, vorzugsweise 0,05 bis 3,0 g/I, bzw. Tannin in Mengen von 0,01 bis 10 g/I, vorzugsweise bis 3 g/I enthalten.

Weiterhin ist es vorteilhaft, wenn man die Metalloberflächen mit einer Behandlungsflüssigkeit in Berührung bringt, die zusätzlich Nitrat enthält. Der Gehalt an Nitrat sollte 0,01 bis 10 g/I, vorzugsweise 0,05 bis 2 g/l, betragen.

Eine andere bevorzugte Ausgestaltung der Erfindung besteht darin, die Metalloberflächen mit einer Behandlungsflüssigkeit in Berührung zu bringen, die zusätzlich Fluorid enthält. Es empfiehlt sich ein Gehalt von 0,01 bis 10 g/1, vorzugsweise 0,05 bis 3 g/l.

Die nach dem erfindungsgemäßen verfahren erzeugten Umwandlungsüberzüge bestehen im wesentlichen aus Magnesiumphosphat, im allgemeinen auch aus Phosphaten der behandelten Metalle und Tanninverbindungen. Bei Mitverwendung von Fluorid können auch Fluoridverbindungen eingebaut sein. Jedenfalls steigert ein Fluoridgehalt der Behandlungsflüssigkeit die Reaktion des Tannins mit der Metalloberfläche, speziell mit Aluminium, erleichtert damit die Ausbildung des Umwandlungsüberzuges und verbessert dessen Qualität.

Auch die Gegenwart von Nitrationen begünstigt die Überzugsausbildung und die günstigen Eigenschaften des Umwandlungsüberzuges selbst.

Die wirksamen Komponenten Magnesium, Fluorid, Phosphat und Nitrat können als Salze, Magnesium z. B. in Form von Magnesiumnitrat, oder - soweit möglich und unter Berücksichtigung des einzustellenden pH-Wertes - als Säure eingebracht werden.

Die Behandlungsflüssigkeit wird auf an sich bekannte Weise aufgebracht, z. B. durch Tauchen, Spritzen, Aufrollen. Spritz- und Aufrollverfahren sind bevorzugt.

Die Temperatur der zu behandelnden Metalle kann bei Umgebungstemperatur liegen oder auch höher sein. Höhere Temperaturen, z. B. von etwa 38 °C, liegen häufig infolge des Wärmeübergangs bei vorgeschalteten Reinigungs- und Spülstufen vor.

Die Behandlungsflüssigkeit kann mit Umgebungstemperatur oder mit einer Temperatur oberhalb 38 °C zur Anwendung kommen. Vorzugsweise bringt man die Metalloberflächen mit einer Behandlungsflüssigkeit in Berührung, die eine Temperatur im Bereich von 49 bis 60 °C aufweist. Höhere Temperaturen beschleunigen die Verflüchtigung des Wassers.

Die Kontaktzeit zwischen Metalloberfläche und Behandlungsflüssigkeit kann je nach Anwendungsfall stark schwanken. Bei der Spritzbehandlung von extrudiertem Aluminium oder Aluminiumleg:ierungen ist eine Kontaktzeit von 1 Minute bevorzugt. Demgegenüber ist bei der Behandlung von Aluminrum-Coils eine Spritzdauer von 10 Sekunden bevorzugt. Bei Aufrollverfahren ist die Kontaktzeit im allgemeinen kurz. Generell gilt : je heißer und konzentrierter die Behandlungsflüssigkeit ; desto geringer kann die Kontaktzeit sein. ^{!}

Eine weitere äußerst vorteilhafte Ausgestaltung der Erfindung besteht darin, die Behandlungsflüssigkeit aufzutrocknen und hierbei vorzugsweise den Film der Behandlungsflüssigkeit derart zu bemessen, daß nach dem Auftrocknen ein Schichtgewicht von max. 4,3 g/m² erhalten wird. Durch diese Arbeitsweise wird der Anfall von Spülwasser vermieden.

Besonders zweckmäßig im Hinblick auf schnelle und gute Schichtausbildung ist die Anwendung der Behandlungsflüssigkeit mit einem pH-Wert im Bereich von 2,5 bis 4,5.

Die nach dem erfindungsgemäßen Verfahren eingesetzte Behandlungsflüssigkeit kann andere, in der Technologie der Erzeugung von Umwandlungsüberzügen bekannte Zusätze aufweisen. Beispiele sind Beschleuniger, Chelatbildner, Farbstoffe, Stabilisatoren sowie die üblicherweise verwendeten Metallkationen, wie Zink, Mangan, Kobalt, Nickel, Eisen und dergleichen, soweit sie hinsichtlich Korrosionsschutz und Haftung keine für die nachfolgend aufgebrachten Überzüge nachteilige Wirkung haben.

Entgegen der herrschenden Meinung, wonach mit Magnesium- und Phosphationen enthaltenden Behandlungsflüssigkeiten weniger gute Umwandlungsüberzüge erhalten werden, sind die nach dem erfindungsgemäßen Verfahren erhaltenen Überzüge von hervorragender Korrosionsbeständigkeit und verbessern die Haftung von nachfolgend aufgebrachten organischen Überzügen in ähnlicher Weise wie die industriell gebräuchlichen Verfahren. Trotz der Chromfreiheit sind Korrosionsschutz und Haftvermittlung ähnlich den mit chromhaltigen Behandlungsflüssigkeiten erhaltenen Umwandlungsüberzügen. Die Erfindung stellt daher eine Alternative zum Einsatz chromhaltiger Behandlungsflüssigkeiten dar, wobei deren Nachteile hinsichtlich Toxizität und Umweltbelastung vermieden sind.

Darüber hinaus weisen die behandelten Metalloberflächen im wesentlichen die gleiche Farbe und Oberflächencharakteristika auf wie unbehandelte Metalloberflächen, es werden insbesondere Verfärbungen vermieden.

Die Erfindung wird anhand der nachfolgenden Beispiele beispielsweise und näher erläutert.

Es wurden jeweils gereinigte und gespülte Aluminiumbleche mit den nachfolgend aufgeführten Behandlungsflüssigkeiten durch Spritzen in Berührung gebracht.

### Behandlungsflüssigkeit 1

### Behandlungsflüssigkeit 2

### Behandlungsflüssigkeit 3

Anschließend wurden die Bleche getrocknet und ohne Zwischenspülung lackiert. Zu Vergleichszwecken wurden in gleicher Weise vorbehandelte Aluminiumbleche mit einer

### Behandlungsflüssigkeit 4, die

bzw. mit einer

### Behandlungsflüssigkeit 5, die

enthielt, in Berührung gebracht.

Die Aufbringung der Behandlungsflüssigkeit 4 erfolgte durch Spritzen mit anschließender Wasserspülung und Trocknung. Behandlungsflüssigkeit 5 wurde durch Rollenauftrag aufgebracht. Danach wurde getrocknet.

Zur Lackierung der Probebleche dienten 3 Lacktypen, nämlich ein Acryllack der Firma PPG Industries, Inc., mit der Bezeichnung PPG 1-LW-10294, ein Alkydharzlack der Firma DuPont mit der Bezeichnung DULUX® 704 ein Lack auf Polyesterbasis der Firma Bradley Vrooman mit der Bezeichnung BRADLEY VROOMAN 1401.

Die durch Behandlung mit den 5 verschiedenen Behandlungsflüssigkeiten erhaltenen Blechproben wurden auf jeweils 3 Partien aufgeteilt, wobei jede Partie mit einem der 3 Lacke versehen wurde.

Die auf die vorstehend beschriebene Weise mit dem Umwandlungsüberzug versehenen und dann lackierten Aluminiumbleche wurden dann unterschiedlichen Tests unterworfen.

### A. Salzsprühtest

Die Durchführung erfolgte gemäß ASTM B 117-61. Die Auswertung erfolgte in Wertzahlen von jeweils 1/16 Zoll Lackablösung, ausgehend von einem bis auf die Metalloberfläche geführten Schnitt. N steht für keinerlei Lackablösung, 0-1 für eine' Lackablösung von 0 bis 1/16 Zoll. Darüber hinaus wurde eine eventuelle Blasenbildung bewertet. F bedeutet wenig Blasen, VF sehr wenig Blasen. Hinsichtlich Blasengröße steht 9 für sehr kleine und 1 für sehr große Blasen. 10 bedeutet keinerlei Blasenbildung. Die Kennzahl F9 z. B. drückt mithin aus : wenige, kleine Blasen.

Neben den Basiszahlen, wie z. B. 0-1, die den generellen Bereich der Lackablösung von der Schnittlinie über deren gesamte Länge veranschaulichen, repräsentieren hochgestellte Symbole das Maximum der Lackablösung an einer oder einzelnen Stellen. Das heißt, 0-1⁵ bedeutet generelle Lackablösung längs der Schnittlinie von 0 bis 1/16 Zoll mit maximaler Ablösung von 1/16 Zoll an einer Stelle.

### B. Essigsäure-Salzsprühtest

Die Durchführung erfolgte gemäß ASTM B 287. Die Bedingungen sind ähnlich dem üblichen Salzsprühtest, nur wird der pH-Wert der Natriumchloridlösung mit Essigsäure auf 3,2 eingestellt und die Sprühkammer auf einer Temperatur von 35 °C gehalten. Die Bewertung erfolgt wie beim Salzsprühtest.

### C. Feuchtigkeitstest

Die Durchführung erfolgte gemäß ASTM 2247-64T. Die Bewertung geschieht hierbei nach Zahl und Größe der Lackblasen. Es stehen VF für sehr wenig, F für wenig, M für mittlere, D für dichte Blasenbildung. Die Größe der Blasen wird mit 9 (sehr kleine Blase) bis 1 (sehr große Blase) bewertet. 10 heißt keine Blasenbildung. Die Vorstellung eines G oder C vor die Bewertung der Blasengröße bringt zum Ausdruck, daß die Bleche die Bewertung 10 haben, ausgenommen eine örtliche Blasenbildung infolge der Handhabung (G) der Bleche oder von Konzentrationseffekten (C), z. B. durch herablaufende Lösung verursacht.

### D. Schlagtiefung

Hierdurch wird die Dehnbarkeit und damit Haftfestigkeit der Lackschicht bei plötzlicher Verformung festgestellt. Bei dieser Prüfmethode läßt man einen Fallkörper aus bestimmter Höhe mit seinem kugelförmig ausgestalteten Schlagteil (Kugeldurchmesser 15,9 mm) auf die unlackierte Blechseite aufschlagen. Der Standardtest wird kurz nach Aushärtung des Lackes und bei Umgebungstemperatur durchgeführt. Eine Variante ist die « kalte Schlagtiefung », bei der die Prüfung an einem lackierten und auf oder unter - 9,44 °C gekühltem Blech durchgeführt wird. Eine weitere Prüfmethode ist die « verzögerte kalte Schlagtiefung », wobei der Test wenigstens 5 Tage nach der Lackierung vorgenommen wird. Bei jedem der Tests wird die Lackhaftung durch Anbringung und anschließende Entfernung von Klebeband im Bereich der deformierten Oberfläche ermittelt. Die Zahlen der Bewertung sind 10 bis 0. 10 entspricht 100 %, 0 = _{0 %} Haftung.

### E. Biegetest

Bei dem. 180° 0-T-Biegetest werden lackierte Bleche um 180° gebogen. Der Radius der Biegung ergibt sich aus der Wahl der wie ein Dorn wirkenden Zwischonlage. Üblicherweise verwendet man ein oder mehrere Bleche der gleichen Dicke wie das Testblech. Bei der schwersten Beanspruchung wird ohne Zwischenlage gearbeitet und das Blech so weit gebogen, bis sich die unbehandelten Seiten berühren (sogenannte 0-T-Biegung). Die Biegung über ein Blech nennt man 1-T-Biegung, um zwei Bleche 2-T-Biegung etc. Nach der Biegung wird die Lackhaftung durch Aufbringen und Entfernen von Klebeband im Bereich der durch die Biegung beanspruchten Stelle ermittelt. Die Wertzahl 10 bedeutet praktisch keine Entfernung, 0 praktisch vollständige Entfernung des Lackes. Die Wertzahlen 9 bis 1 geben die jeweilige Lackentfernung in Prozent der beklebten Oberfläche an.

Die Ergebnisse der diversen Tests sind nachfolgend tabellarisch zusammengestellt. Es beinhalten Tabelle I die Testergebnisse der mit dem Acryllack versehenen Bleche, Tabelle 11 die Testergebnisse der mit dem Alkydharzlack versehenen Bleche und Tabelle 111 die Testergebnisse der mit dem Lack auf Basis Polyester versehenen Bleche.

### (Siehe Tabellen Seite 6 f.)

## Patentansprüche

1. Verfahren zum Aufbringen von Umwandlungsüberzügen auf Metalloberflächen, insbesondere solchen aus Aluminium und Aluminiumlegierungen, mit Magnesium- und Phosphationen enthaltenden Behandlungsflüssigkeiten, dadurch gekennzeichnet, daß man die Metalloberflächen mit einer Behandlungsflüssigkeit in Berührung bringt, die zusätzlich Tannin enthält, chromfrei ist und einen pH-Wert von 2 bis kleiner als 7 aufweist.

2. Verfahren nach Anspruch 1, dadurch gekennzeichnet, daß man die Metalloberflächen mit einer Behandlungsflüssigkeit in Berührung bringt, die Magnesium in Mengen von 0,01 bis 50 g/I, vorzugsweise 0,095 bis 10 g/l, und Phosphat in Mengen von 0,01 bis 50 g/I, vorzugsweise 0,05 bis 3,0 g/I, enthält.

3. Verfahren nach Anspruch 1 oder 2, dadurch gekennzeichnet, daß man die Metalloberflächen mit einer Behandlungsflüssigkeit in Berührung bringt, die Tannin in Mengen von 0,01 bis 10 g/l, vorzugsweise bis 3 g/l, enthält.

4. Verfahren nach Anspruch 1, 2 oder 3, dadurch gekennzeichnet, daß man die Metalloberflächen mit einer Behandlungsflüssigkeit in Berührung bringt, die zusätzlich Nitrat enthält.

5. Verfahren nach Anspruch 4, dadurch gekennzeichnet, daß man die Metalloberflächen mit einer Behandlungsflüssigkeit in Berührung bringt, die Nitrat in Mengen von 0,01 bis 10 g/I, vorzugsweise 0,05 bis 2 g/I, enthält..

6. Verfahren nach einem oder mehreren der Ansprüche 1 bis 5, dadurch gekennzeichnet, daß man die Metalloberflächen mit einer Behandlungsflüssigkeit in Berührung bringt, die zusätzlich Fluorid enthält..

7. Verfahren nach Anspruch 6, dadurch gekennzeichnet, daß man die Metalloberflächen mit einer Behandlungsflüssigkeit in Berührung bringt, die Fluorid in Mengen von 0,01 bis 10 g/I, vorzugsweise 0,05 bis 3 g/I, enthält.

8. Verfahren nach einem oder der Ansprüche 1 bis 7, dadurch gekennzeichnet, daß man die Metalloberflächen mit einer Behandlungsflüssigkeit in Berührung bringt, die eine Temperatur im Bereich von 49 bis 60 °C aufweist.

9. Verfahren nach Anspruch 1 bis 8, dadurch gekennzeichnet, daß man die Behandlungsflüssigkeit auftrocknet und hierbei vorzugsweise den Film der Behandlungsflüssigkeit derart bemißt, daß nach dem Auftrocknen ein Schichtgewicht von max. 4,3 g/m² erhalten wird.

10. Verfahren nach einem oder mehreren der Ansprüche 1 bis 9, dadurch gekennzeichnet, daß man die Metalloberflächen mit einer Behandlungsflüssigkeit in Berührung bringt, die einen pH-Wert von 2,5 bis 4,5 aufweist.

## Claims

1. Method for applying conversion coatings on metal surfaces, particularly of aluminum or aluminum alloys, with magnesium and phosphate ions containing treating solutions, characterized in that the metal surfaces are brought in contact with a treating solution, which contains in addition tannin, is free of chromium and possesses a pH-value of 2 to less than 7.

2. Method according to claim 1, characterized in that the metal surfaces are brought in contact with a treating solution, which contains magnesium in an amount of 0,01 to 50 g/I, preferably 0,095 to 10 g/l, and phosphate in an amount of 0,01 to 50 g/l, preferably 0,05 to 3,0 g/l.

3. Method according to claim 1 or 2, characterized in that the metal surfaces are brought in contact with a treating solution, which contains tannin in an amount of 0,01 to 10 g/I, preferably up to 3,0 g/I.

4. Method according to claim 1, 2 or 3, characterized in that the metal surfaces are brought in contact with a treating solution, which contains in addition nitrate.

5. Method according to claim 4, characterized in that the metal surfaces are brought in contact with a treating solution, which contains nitrate in an amount of 0,01 to 10 g/I, preferably 0,05 to 2 g/l.

6. Method according to one or more of the claims 1 to 5, characterized in that the metal surfaces are brought in contact with a treating solution, which contains in addition fluoride.

7. Method according to claim 6, characterized in that the metal surfaces are brought in contact with a treating solution, which contains fluoride in an amount of 0,01 to 10 g/I, preferably 0,05 to 3 g/l.

8. Method according to one or more of the claims 1 to 7, characterized in that the metal surfaces are brought in contact with a treating solution, which has a temperature in the range of 49 to 60 °C.

9. Method according to one or more of the claims 1 to 8, characterized in that the treating liquid is dried in situ and in that case/preferably the film of the treating liquid is adjusted in such a way, that after drying a coating weight of ut most 4,3 g/m² is obtained.

10. Method according to one or more of the claims 1 to 9, characterized in that the metal surfaces are brought in contact with a treating solution, which possesses a pH-value of 2,5 to 4,5.

## Revendications

1. Procédé d'application de revêtements de conversion sur des surfaces métalliques, en particulier d'aluminium et d'alliages d'aluminium, avec des liquides de traitement contenant des ions magnésium et des ions phosphate, caractérisé en ce qu'on met les surfaces métalliques en contact avec un liquide de traitement qui contient en outre du tanin, est exempt de chrome et présente un pH de 2 à moins de 7.

2. Procédé suivant la revendication 1, caractérisé en ce qu'on met les surfaces métalliques en contact avec un liquide de traitement qui contient du magnésium en des quantités de 0,01 à 50 g/I, de préférence de 0,095 à 10 g/l, et du phosphate en des quantités de 0,01 à 50 g/i, de préférence de 0,05 à 3,0 g/I.

3. Procédé suivant la revendication 1 ou 2, caractérisé en ce qu'on met les surfaces métalliques en contact avec un liquide de traitement qui contient du tanin en des quantités de 0,01 à 10 g/l, de préférence jusqu'à 3 g/I.

4. Procédé suivant la revendication 1, 2 ou 3, caractérisé en ce qu'on met les surfaces métalliques en contact avec un liquide de traitement qui contient en outre du nitrate.

5. Procédé suivant la revendication 4, caractérisé en ce qu'on met les surfaces métalliques en contact avec un liquide de traitement qui contient du nitrate en des quantités de 0,01 à 10 g/l, de préférence de 0,05 et 2 g/I.

6. Procédé suivant une ou plusieurs des revendications 1 à 5, caractérisé en ce qu'on met les surfaces métalliques en contact avec un liquide de traitement qui contient en outre du fluorure.

7. Procédé suivant la revendication 6, caractérisé en ce qu'on met les surfaces métalliques en contact avec un liquide de traitement qui contient du fluorure en des quantités de 0,01 à 10 g/I, de préférence de 0,05 à 3 g/l.

8. Procédé suivant une ou plusieurs des revendications 1 à 7, caractérisé en ce qu'on met les surfaces métalliques en contact avec un liquide de traitement qui présente une température dans le domaine de 49 à 60 °C.

9. Procédé suivant l'une quelconque des revendications 1 à 8, caractérisé en ce qu'on sèche le liquide de traitement et on dose dans ce cas de préférence la pellicule de liquide de traitement de telle sorte qu'on obtienne après séchage un poids de couche de 4,3 g/m² au maximum.

10. Procédé suivant une ou plusieurs des revendications 1 à 9, caractérisé en ce qu'on met les surfaces métalliques en contact avec un liquide de traitement qui présente un pH de 2,5 à 4,5.
